# EUROPÄISCHE PATENTSCHRIFT

(11) **EP 1 145 384 B1**
(45) Veröffentlichungstag und Bekanntmachung des Hinweises auf die Patenterteilung: **17.09.2003**
(21) Anmeldenummer: 99973512.9
(22) Anmeldetag: 09.11.1999
(51) Int. Cl.: H01R 4/36

(54) **ANSCHLUSSKLEMME**
CONNECTING TERMINAL
BORNE DE RACCORD

(30) Priorität: 18.12.1998 DE 19858488
(43) Veröffentlichungstag der Anmeldung: 17.10.2001
(73) Patentinhaber: Moeller GmbH, 53115 Bonn (DE)
(72) Erfinder: HÄNDLER, Kurt, D-53119 Bonn (DE); SCHMITZ, Klaus, D-51515 Kürten (DE); ZACHARIAS, Albert, D-56566 Neuwied (DE); BOLZ, Jakob, D-53127 Bonn (DE)
(86) Internationale Anmeldenummer: EP9908588
(87) Internationale Veröffentlichungsnummer: WO00038277

(56) Entgegenhaltungen:
- DE-C- 19 833 150
- DE-U- 9 406 108
- DATABASE WPI Section Ch, Week 198215 Derwent Publications Ltd., London, GB; Class L03, AN 1982-30301E XP002127764 & JP 49 092562 A (MITSUBISHI ELECTRIC CORP), 4. September 1974 (1974-09-04)

## Beschreibung

Die Erfindung betrifft eine Anschlußklemme für elektrische Schaltgeräte nach dem Oberbegriff des Anspruchs 1. Eine solche Auschlußklemme ist aus dem Dokument DE-U-94 06 108 bekannt.

Es sind im wesentlichen zwei unterschiedliche Arten von Anschlußklemmen bekannt. In Abhängigkeit von dem verwendeten Werkstoff sind diese Klemmen in einer ersten Ausführungsform mit geschlossenen und in einer zweiten Ausführungsform mit offenen Klemmrahmen ausgebildet. Für Klemmrahmen in einer offenen Ausführungsform sind erhöhte Anforderungen an das zu verwendende Material in bezug auf die Zugfestigkeit (Rm) und die Dehngrenze (Rp_{0,2}) zu stellen. Die Anforderungen sind vielseitig. So ist zum einen eine gewisse Festigkeit des Klemmrahmens erforderlich, damit dieser unter Belastung sich nicht plastisch verformt, und zum anderen muß der Werkstoff ausreichend weich sein, damit er sich noch möglichst gut verarbeiten (insbesondere stanzen und biegen) läßt. Bereits bekannte Klemmrahmen erfüllen diese Anforderungen nur bedingt.

Der Erfindung liegt daher die Aufgabe zugrunde, eine Anschlußklemme mit einem insbesondere offenen Klemmrahmen zu schaffen, der die zuvor genannten Anforderungen deutlich besser erfüllt als herkömmliche Klemmrahmen.

Ausgehend von einem Klemmrahmen der eingangs genannten Art wird die Aufgabe erfindungsgemäß durch die kennzeichnenden Merkmale des unabhängigen Anspruches gelöst, während den abhängigen Ansprüchen vorteilhafte Weiterbildungen der Erfindung zu entnehmen sind. Ein Klemmrahmen mit besonders vorteilhaften Eigenschaften wird geschaffen durch eine Materialzusammensetzung des Klemmrahmens bestehend aus einer Chrom-Nickel-Legierung mit einem Chromgehalt von 16%-18%, insbesondere 17%, Massengehalt wobei dieser Stahl durch Längen (z.B. Walzen oder Ziehen) kaltverfestigt wird. Dabei erfährt das Material durch die Kaltverfestigung eine Querschnittsabnahme von 15%-20%, vorzugsweise 17%.

Weitere Einzelheiten und Vorteile der Erfindung ergeben sich aus dem folgenden, anhand von Figuren erläuterten Ausführungsbeispiel. Es zeigen
- Figur 1:: eine Anschlußklemme mit offenem Klemmrahmen bei herkömmlichem Aufbau;
- Figur 2:: ein Massengehaltsdiagramm einer Chrom-Nickel-Legierung; und
- Figur 3:: ein Festigkeitsdiagramm für einen bevorzugten Klemmrahmenwerkstoff.

Fig. 1 zeigt eine Anschlußklemme mit einem offenen Klemmrahmen 2, einer - eine Klemmschraube 4 aufnehmenden - Klemmmutter 5 und einer an der Klemmschraube 4 befestigten Druckplatte 6. Gemäß der Erfindung besteht insbesondere der Klemmrahmen 2 aus einem nichtmagnetisierbaren Stahl, in Form einer Chrom-Nickel-Legierung, mit austenitischem Gefüge. Die Verteilung von Chrom und Nickel innerhalb der Legierung ist derart gewählt, daß nach einer Kaltverfestigung des Materials durch Kaltverformung, dieses nach wie vor nichtmagnetisierbar bleibt. Hierfür wird das Material derart kaltverformt, daß eine Querschnittsabnahme von 15-20%, vorzugsweise 17%, erreicht wird (Fig. 3).

In Fig. 2 ist das Massengehaltsdiagramm eines besonders bevorzugten Werkstoffes dargestellt. Es handelt sich hier um den Werkstoff mit der Stahlschlüsselnummer 1.4571 (DIN 17007). Dieser Werkstoff erfüllt nach einer speziellen Kaltverfestigung die im Sinne der Erfindung gestellten Anforderungen in vollem Umfang. Die Chrom-Nickel-Legierung weist einen möglichst großen Abstand von der Linie zu Umwandlung von Austenit (nicht magnetisierbar) in Ferrit oder Martensit (beide magnetisierbar) auf bei gleichzeitig möglichst hohem Nickelanteil. Dieser Abstand zur Umwandlungslinie wird benötigt, damit bei einer Kaltverfestigung durch Kaltverformung kein Martensit oder Ferrit entsteht, wodurch das Material dann magnetisierbar würde. Genau diese Magnetisierbarkeit soll aber auf jeden Fall vermieden werden, um die durch auftretende Wirbelstromverluste auftretende Eigenerwärmung der Anschlußklemme möglichst niedrig zu halten.
Ferner ist von Vorteil, daß dieser Stahl keine teure Sonderanfertigung sondern ein Standardstahl ist. Gemäß der Erfindung wird dieser Stahl in einem bestimmten Maße kaltverfestigt um die gewünschten Eigenschaften für den erfindungsgemäßen Klemmrahmen zu erhalten. Hierfür wird der Stahl kaltverformt, zum Beispiel durch Walzen oder Ziehen, derart, daß der Stahl eine Querschnittsabnahme von 15%-20% erfährt.

In Fig. 3 sind die Zugfestigkeit (Rm / N/mm²), die Dehngrenze (Rp_{0,2} / N/mm²) sowie die Bruchdehnung (A_{b} / %) in Abhängigkeit von der Querschnittsabnahme des Stahls 1.4571 dargestellt. Hieraus ist erkennbar, daß bei einer Querschnittsabnahme des o.g. Werkstoffs um 15%-20% die gewünschten Eigenschaften erreicht werden. Ein derart behandelter Stahl weist eine Zugfestigkeit von 700-800 N/mm² und eine Dehngrenze von 600-700 N/mm² auf.

Die vorliegende Erfindung umfaßt alle in dem Ansprüchen 2 bis 5 beschriebenen Ausführungsformen.

## Patentansprüche

1. Anschlußklemme für elektrische Schaltgeräte, insbesondere Leistungsschalter, mit
- einem offenen Klemmrahmen (2), einer Klemmschraube (4), einer Klemmmutter (5) und einer Druckplatte (6)
**dadurch gekennzeichnet, daß**
- der Klemmrahmen (2) aus einem Stahl mit der Schlüsselnummer 1.4571 gemäß DIN 17007 besteht, der derart kaltverformt ist, dass sein ursprünglicher Querschnitt um 15-20% verringert ist.

2. Anschlußklemme nach Anspruch 1,
**dadurch gekennzeichnet, daß** der Klemmrahmen (2) aus einem mit einer Querschnittsabnahme von 17% kaltverfestigten Stahl besteht.

3. Anschlußklemme nach Anspruch 1 oder 2,
**dadurch gekennzeichnet, daß** der Stahl kaltverfestigt ist und nach Kaltverfestigung eine Zugfestigkeit von 700-800 N/mm² und eine Dehngrenze von > 500 N/mm², insbesondere 600-700 N/mm², aufweist.

4. Anschlußklemme nach einem der vorherigen Ansprüche,
**dadurch gekennzeichnet, daß** der Klemmrahmen (2) offen ausgebildet ist.

5. Verfahren zur Herstellung eines Klemmrahmenwerkstoffs für den Klemmrahmen (2) einer Anschlußklemme nach Anspruch 1, **dadurch gekennzeichnet, daß** ein Stahl mit der Schlüsselnummer 1.4571 gemäß DIN 17007 derart kaltverformt ist, daß sein ursprünglicher Querschnitt um 15-20% verringert ist.

6. Verfahren nach Anspruch 5, **dadurch gekennzeichnet, daß** die Dehngrenze des Stahls 600-700 N/mm² beträgt.

## Claims

1. Connecting terminal for electrical switchgear, in particular power circuit-breakers, with
- an open clamping frame (2), a clamping screw (4), a clamping nut (5) and a pressure plate (6)
**characterized in that**
- the clamping frame (2) consists of a steel with the key number 1.4571 according to DIN 17007, which is cold-formed in such a way that its original cross section is reduced by 15-20%.

2. Connecting terminal according to Claim 1,
**characterized in that** the clamping frame (2) consists of a steel cold-hardened with a cross-sectional reduction of 17%.

3. Connecting terminal according to Claim 1 or 2,
**characterized in that** the steel is cold-hardened and, after cold hardening, has a tensile strength of 700-800 N/mm² and a yield strength of > 500 N/mm², in particular 600-700 N/mm².

4. Connecting terminal according to one of the preceding claims, **characterized in that** the clamping frame is of an open form.

5. Method of producing a clamping frame material for the clamping frame (2) of a connecting terminal according to Claim 1, **characterized in that** a steel with the key number 1.4571 according to DIN 17007 is cold-formed in such a way that its original cross section is reduced by 15-20%.

6. Method according to Claim 6, **characterized in that** the yield strength of the steel is 600-700 N/mm².

## Revendications

1. Borne de raccordement pour interrupteurs électriques, en particulier des disjoncteurs, comprenant
- un cadre ouvert (2) de borne, une vis (4) de borne, un écrou (5) de borne et une plaque de poussée (6),
**caractérisée en ce que**
- le cadre (2) de la borne est réalisé en acier dont le numéro-clé selon DIN 17007 est 1.4571 et qui est façonné à froid de telle sorte que sa section transversale initiale soit diminuée de 15 à 20 %.

2. Borne de raccordement selon la revendication 1, **caractérisée en ce que** le cadre (2) de la borne est. réalisé en acier écroui avec une réduction de 17 % de sa section transversale.

3. Borne de raccordement selon la revendication 1 ou 2, **caractérisée en ce que** l'acier est écroui et présente après écrouissage une résistance en traction de 700-800 N/mm² et une limite élastique > 500 N/mm², en particulier de 600 à 700 N/mm².

4. Borne de raccordement selon l'une quelconque des revendications précédentes, **caractérisée en ce que** le cadre (2) de la borne a une configuration ouverte.

5. Procédé pour la fabrication d'un matériau pour cadre de borne pour le cadre (2) d'une borne de raccordement selon la revendication 1, **caractérisé en ce qu'**un acier dont le numéro-clé selon DIN 17007 est 1.4571 est façonné à froid de telle sorte que sa section transversale initiale soit diminuée de 15 à 20 %.

6. Procédé selon la revendication 5, **caractérisé en ce que** la limite élastique de l'acier est de 600 à 700 N/mm².
